# FASCICULE DE BREVET EUROPEEN

(11) **EP 3 911 773 B1**
(45) Date de publication et mention de la délivrance du brevet: **01.03.2023**
(21) Numéro de dépôt: 20706568.1
(22) Date de dépôt: 14.01.2020
(51) Int. Cl.: C22C 19/05, B23P 15/00, C22C 19/03, F01D 5/28

(54) **SUPERALLIAGE A BASE DE NICKEL A FAIBLE DENSITE ET AVEC UNE TENUE MECANIQUE ET ENVIRONNEMENTALE ELEVEE A HAUTE TEMPERATURE**
NICKELBASISSUPERLEGIERUNG MIT GERINGER DICHTE UND HOHER MECHANISCHER FESTIGKEIT UND FESTIGKEIT GEGEN UMWELTEINFLÜSSE BEI HOHER TEMPERATUR
NICKEL BASED ALLOY WITH LOW DENSITY AND MECHANICAL AND ENVIRONMENTAL STRENGTH AT HIGH TEMPERATURE

(30) Priorité: 16.01.2019 FR 1900389
(43) Date de publication de la demande: 24.11.2021
(73) Titulaire: SAFRAN, 75015 Paris (FR); Universite de Nantes, 44000 Nantes (FR); Centre national de la recherche scientifique, 75016 Paris (FR)
(72) Inventeur: RAME, Jérémy, 77550 MOISSY-CRAMAYEL (FR); MENOU, Edern, 77550 MOISSY-CRAMAYEL (FR); DESGRANGES, Clara, 77550 MOISSY-CRAMAYEL (FR); TANCRET, Franck, 44000 NANTES (FR)
(74) Mandataire: Cabinet Beau de Loménie
(86) Numéro de dépôt international: PCT/FR2020/050048
(87) Numéro de publication internationale: WO 2020/148503

(56) Documents cités:
- EP-A2- 2 006 402
- WO-A1-2018/078269
- US-A- 4 626 297

## Description

### Domaine Technique

La présente invention se rapporte au domaine général des superalliages à base de nickel pour des turbomachines, notamment pour les aubes fixes, aussi appelées distributeurs ou redresseurs, ou les aubes mobiles, ou encore les segments d'anneau.

### Technique antérieure

Les superalliages à base de nickel sont généralement utilisés pour les parties chaudes des turbomachines, c'est-à-dire les parties des turbomachines situées en aval de la chambre de combustion. WO 2018/078269 A1 divulgue un superalliage à base de nickel adapté pour la fabrication d'aubes pour une turbomachine.

Les superalliages à base de nickel ont pour principaux avantages de combiner à la fois une résistance au fluage élevée aux températures comprises entre 650°C et 1200°C, ainsi qu'une résistance à l'oxydation et àla corrosion.

La tenue aux hautes températures est principalement due à la microstructure de ces matériaux, qui est composée d'une matrice γ-Ni de structure cristalline cubique à faces centrées (CFC) et de précipités durcissants ordonnés γ'-Ni₃Al de structure L1₂. Certaines nuances de superalliages à base de nickel sont employées pour la fabrication de pièces monocristallines.

### Exposé de l'invention

La présente invention a pour but de proposer des compositions de superalliages à base de nickel qui permettent d'améliorer la résistance mécanique, et notamment la résistance au fluage.

Un autre but de la présente invention est de proposer des compositions de superalliage qui permettent d'améliorer la résistance à l'environnement, et notamment la résistance à la corrosion et la résistance à l'oxydation.

La présente invention a également pour but de proposer des compositions de superalliage qui possède une masse volumique réduite.

Selon un premier aspect, l'invention propose un superalliage à base de nickel comprenant, en pourcentages massiques, 6 à 8% d'aluminium, 12 à 15% de cobalt, 4 à 8% de chrome, 0 à 0,2% de hafnium, 0,5 à 4% de molybdène, 3,5 à 6% de rhénium, 4 à 6% de tantale, 1 à 3% de titane, 0 à 2% de tungstène, 0 à 0,1% de silicium, le complément étant constitué de nickel et des impuretés inévitables.

On définit par alliage à base de nickel un alliage dont le pourcentage massique en nickel est majoritaire.

On définit les impuretés inévitables comme les éléments qui ne sont pas ajoutés de manière intentionnelle dans la composition et qui sont apportés avec d'autres éléments. Parmi les impuretés inévitables, on peut notamment citer le carbone (C) ou le soufre (S).

Le superalliage à base de nickel selon l'invention dispose d'une bonne stabilité microstructurale en température, permettant ainsi d'obtenir des caractéristiques mécaniques élevées en température.

Le superalliage à base de nickel selon l'invention dispose d'une résistance à la corrosion et d'une résistance à l'oxydation améliorée.

Le superalliage à base de nickel selon l'invention permet de réduire la sensibilité à la formation de défauts de fonderie.

Le superalliage à base de nickel selon l'invention permet de disposer d'une masse volumique inférieure à 8,4 g.cm⁻³.

Selon une variante possible, le superalliage peut comprendre, en pourcentages massiques, 6 à 8% d'aluminium, 12 à 15% de cobalt, 4 à 8% de chrome, 0 à 0,2% de hafnium, 0,5 à 4% de molybdène, 3,5 à 6% de rhénium, 4 à 6% de tantale, 1 à 3% de titane, 0 à 2% de tungstène, 0 à 0,05% de silicium, le complément étant constitué de nickel et des impuretés inévitables.

Par ailleurs, le superalliage peut comprendre, en pourcentages massiques, 6 à 8% d'aluminium, 12 à 15% de cobalt, 4 à 8% de chrome, 0 à 0,15% de hafnium, 0,5 à 4% de molybdène, 3,5 à 6% de rhénium, 4 à 6% de tantale, 1 à 3% de titane, 0 à 2% de tungstène, 0 à 0,1% de silicium, le complément étant constitué de nickel et des impuretés inévitables.

Selon une variante possible, le superalliage peut comprendre, en pourcentages massiques, 6,5 à 7,5% d'aluminium, 12 à 15% de cobalt, 4,5 à 7,5% de chrome, 0 à 0,2% de hafnium, 0,5 à 3,5% de molybdène, 3,5 à 5,5% de rhénium, 4,5 à 5,5% de tantale, 1,5 à 2,5% de titane, 0 à 1,5% de tungstène, 0 à 0,1% de silicium, le complément étant constitué de nickel et des impuretés inévitables.

Selon une variante possible, le superalliage peut également comprendre, en pourcentages massiques, 6,5 à 7,5% d'aluminium, 13 à 15% de cobalt, 4,5 à 5,5% de chrome, 0 à 0,2% de hafnium, 1,5 à 2,5% de molybdène, 4,5 à 5,5% de rhénium, 4,5 à 5,5% de tantale, 1,5 à 2,5% de titane, 0,5 à 1,5% de tungstène, le complément étant constitué de nickel et des impuretés inévitables.

Selon une variante possible, le superalliage peut comprendre, en pourcentages massiques, 6,5 à 7,5% d'aluminium, 13 à 15% de cobalt, 4,5 à 5,5% de chrome, 0 à 0,15% de hafnium, 1,5 à 2,5% de molybdène, 4,5 à 5,5% de rhénium, 4,5 à 5,5% de tantale, 1,5 à 2,5% de titane, 0,5 à 1,5% de tungstène, le complément étant constitué de nickel et des impuretés inévitables.

Selon une variante possible, le superalliage peut comprendre, en pourcentages massiques, 6,5 à 7,5% d'aluminium, 13 à 15% de cobalt, 4,5 à 5,5% de chrome, 0 à 0,1% de hafnium, 1,5 à 2,5% de molybdène, 4,5 à 5,5% de rhénium, 4,5 à 5,5% de tantale, 1,5 à 2,5% de titane, 0,5 à 1,5% de tungstène, le complément étant constitué de nickel et des impuretés inévitables.

Selon une variante possible, le superalliage peut comprendre, en pourcentages massiques, 6,5 à 7,5% d'aluminium, 13 à 15% de cobalt, 4,5 à 5,5% de chrome, 1,5 à 2,5% de molybdène, 4,5 à 5,5% de rhénium, 4,5 à 5,5% de tantale, 1,5 à 2,5% de titane, 0,5 à 1,5% de tungstène, 0 à 0,1% de silicium, le complément étant constitué de nickel et des impuretés inévitables.

Selon une variante possible, le superalliage peut comprendre, en pourcentages massiques, 6,5 à 7,5% d'aluminium, 13 à 15% de cobalt, 4,5 à 5,5% de chrome, 0 à 0,1% de hafnium, 1,5 à 2,5% de molybdène, 4,5 à 5,5% de rhénium, 4,5 à 5,5% de tantale, 1,5 à 2,5% de titane, 0,5 à 1,5% de tungstène, 0 à 0,1% de silicium, le complément étant constitué de nickel et des impuretés inévitables.

Le superalliage peut en outre comprendre, en pourcentages massiques, 6,5 à 7,5% d'aluminium, 13 à 15% de cobalt, 4,5 à 5,5% de chrome, 0 à 0,2% de hafnium, 0,5 à 1,5% de molybdène, 4,5 à 5,5% de rhénium, 4,5 à 5,5% de tantale, 1,5 à 2,5% de titane, le complément étant constitué de nickel et des impuretés inévitables.

Selon une variante possible, le superalliage peut comprendre, en pourcentages massiques, 6,5 à 7,5% d'aluminium, 12 à 14% de cobalt, 5,5 à 6,5% de chrome, 0 à 0,2% de hafnium, 1,5 à 2,5% de molybdène, 4,5 à 5,5% de rhénium, 4,5 à 5,5% de tantale, 1,5 à 2,5% de titane, le complément étant constitué de nickel et des impuretés inévitables.

Selon une autre variante possible, le superalliage peut comprendre, en pourcentages massiques, 6,5 à 7,5% d'aluminium, 13 à 15% de cobalt, 5,5 à 6,5% de chrome, 0 à 0,2% de hafnium, 1,5 à 2,5% de molybdène, 4,5 à 5,5% de rhénium, 4,5 à 5,5% de tantale, 1,5 à 2,5% de titane, le complément étant constitué de nickel et des impuretés inévitables.

Selon une autre variante possible, le superalliage peut comprendre, en pourcentages massiques : 6,5 à 7,5% d'aluminium, 12 à 14% de cobalt, 6,5 à 7,5% de chrome, 0 à 0,2% de hafnium, 0,5 à 1,5% de molybdène, 4,5 à 5,5% de rhénium, 4,5 à 5,5% de tantale, 1,5 à 2,5% de titane, le complément étant constitué de nickel et des impuretés inévitables.

Selon une autre variante possible, le superalliage peut comprendre, en pourcentages massiques: 6,5 à 7,5% d'aluminium, 13 à 15% de cobalt, 6,5 à 7,5% de chrome, 0 à 0,2% de hafnium, 1,5 à 2,5% de molybdène, 3,5 à 4,5% de rhénium, 4,5 à 5,5% de tantale, 1,5 à 2,5% de titane, le complément étant constitué de nickel et des impuretés inévitables.

Selon une variante possible, le superalliage peut comprendre, en pourcentages massiques: 6,5 à 7,5% d'aluminium, 13 à 15% de cobalt, 5,5 à 6,5% de chrome, 0 à 0,2% de hafnium, 2,5 à 3,5% de molybdène, 3,5 à 4,5% de rhénium, 4,5 à 5,5% de tantale, 1,5 à 2,5% de titane, le complément étant constitué de nickel et des impuretés inévitables.

Selon un deuxième aspect, l'invention propose une pièce de turbomachine en superalliage à base de nickel selon l'une quelconque des caractéristiques précédentes.

La pièce peut être un élément d'une turbine de turbomachine d'aéronef, par exemple une turbine haute-pression ou une turbine basse-pression, ou bien un élément de compresseur, et notamment de compresseur haute pression.

Selon une caractéristique additionnelle, la pièce de turbine ou de compresseur peut être une aube, ladite aube pouvant être une aube mobile ou une aube fixe, ou bien un secteur d'anneau.

Selon une autre caractéristique, la pièce de turbomachine est monocristalline, de préférence avec une structure cristalline orientée selon une direction cristallographique <001>.

Selon un troisième aspect, l'invention propose un procédé de fabrication d'une pièce de turbomachine en superalliage à base de nickel selon l'une quelconque des caractéristiques précédentes par fonderie.

Selon une caractéristique additionnelle, le procédé comprend une étape de solidification dirigée pour former une pièce monocristalline.

### Description des modes de réalisation

Le superalliage selon l'invention comprend une base de nickel à laquelle sont associés des éléments d'addition majeurs.

Les éléments d'addition majeurs comprennent : le cobalt Co, le chrome Cr, le molybdène Mo, le tungstène W, l'aluminium Al, le tantale Ta, le titane Ti, et le rhénium Re.

Le superalliage peut également comprendre des éléments d'addition mineurs, qui sont des éléments d'addition dont le pourcentage maximum dans le superalliage ne dépasse pas 1% en pourcentage massique.

Les éléments d'addition mineurs comprennent : le hafnium Hf et le silicium Si.

Le superalliage à base de nickel comprend, en pourcentages massiques, 6 à 8% d'aluminium, 12 à 15% de cobalt, 4 à 8% de chrome, 0 à 0,2% de hafnium, 0,5 à 4% de molybdène, 3 à 6% de rhénium, 4 à 6% de tantale, 1 à 3% de titane, 0 à 2% de tungstène, 0 à 0,1% de silicium, le complément étant constitué de nickel et des impuretés inévitables.

Le superalliage à base de nickel peut également comprendre de manière avantageuse, en pourcentages massiques, 6 à 8% d'aluminium, 12 à 15% de cobalt, 4 à 8% de chrome, 0 à 0,2% de hafnium, 0,5 à 4% de molybdène, 3 à 6% de rhénium, 4 à 6% de tantale, 1 à 3% de titane, 0 à 2% de tungstène, 0 à 0,05% de silicium, le complément étant constitué de nickel et des impuretés inévitables.

Le superalliage à base de nickel peut également comprendre de manière avantageuse, en pourcentages massiques, 6 à 8% d'aluminium, 12 à 15% de cobalt, 4 à 8% de chrome, 0 à 0,1% de hafnium, 0,5 à 4% de molybdène, 3 à 6% de rhénium, 4 à 6% de tantale, 1 à 3% de titane, 0 à 2% de tungstène, 0 à 0,1% de silicium, le complément étant constitué de nickel et des impuretés inévitables.

Le superalliage à base de nickel peut également comprendre de manière avantageuse, en pourcentages massiques, 6 à 8% d'aluminium, 12 à 15% de cobalt, 4 à 8% de chrome, 0 à 0,05% de hafnium, 0,5 à 4% de molybdène, 3 à 6% de rhénium, 4 à 6% de tantale, 1 à 3% de titane, 0 à 2% de tungstène, 0 à 0,1% de silicium, le complément étant constitué de nickel et des impuretés inévitables.

Le superalliage à base de nickel peut également comprendre de manière avantageuse, en pourcentages massiques, 6 à 8% d'aluminium, 12 à 15% de cobalt, 4 à 8% de chrome, 0 à 0,1% de hafnium (de préférence 0 à 0,05% de hafnium), 0,5 à 4% de molybdène, 3 à 6% de rhénium, 4 à 6% de tantale, 1 à 3% de titane, 0 à 2% de tungstène, 0 à 0,05% de silicium, le complément étant constitué de nickel et des impuretés inévitables.

Le superalliage peut également comprendre, de manière avantageuse, en pourcentages massiques, 6,5 à 7,5% d'aluminium, 12 à 15% de cobalt, 4,5 à 7,5% de chrome, 0 à 0,2% de hafnium, 0,5 à 3,5% de molybdène, 3,5 à 5,5% de rhénium, 4,5 à 5,5% de tantale, 1,5 à 2,5% de titane, 0 à 1,5% de tungstène, 0 à 0,1% de silicium, le complément étant constitué de nickel et des impuretés inévitables.

De manière avantageuse, le superalliage peut comprendre, en pourcentages massiques, 6,5 à 7,5% d'aluminium, 12 à 15% de cobalt, 4,5 à 7,5% de chrome, 0 à 0,2% de hafnium, 0,5 à 3,5% de molybdène, 3,5 à 5,5% de rhénium, 4,5 à 5,5% de tantale, 1,5 à 2,5% de titane, 0 à 1,5% de tungstène, 0 à 0,05% de silicium, le complément étant constitué de nickel et des impuretés inévitables.

Le superalliage peut également comprendre, de manière avantageuse, en pourcentages massiques, 6,5 à 7,5% d'aluminium, 12 à 15% de cobalt, 4,5 à 7,5% de chrome, 0 à 0,1% de hafnium, 0,5 à 3,5% de molybdène, 3,5 à 5,5% de rhénium, 4,5 à 5,5% de tantale, 1,5 à 2,5% de titane, 0 à 1,5% de tungstène, 0 à 0,1% de silicium, le complément étant constitué de nickel et des impuretés inévitables.

De manière préférentielle, le superalliage peut comprendre, en pourcentages massiques, 6,5 à 7,5% d'aluminium, 12 à 15% de cobalt, 4,5 à 7,5% de chrome, 0 à 0,05% de hafnium, 0,5 à 3,5% de molybdène, 3,5 à 5,5% de rhénium, 4,5 à 5,5% de tantale, 1,5 à 2,5% de titane, 0 à 1,5% de tungstène, 0 à 0,1% de silicium, le complément étant constitué de nickel et des impuretés inévitables.

De manière préférentielle, le superalliage peut comprendre, en pourcentages massiques, 6,5 à 7,5% d'aluminium, 12 à 15% de cobalt, 4,5 à 7,5% de chrome, 0 à 0,1% de hafnium (de préférence 0 à 0,05% de hafnium), 0,5 à 3,5% de molybdène, 3,5 à 5,5% de rhénium, 4,5 à 5,5% de tantale, 1,5 à 2,5% de titane, 0 à 1,5% de tungstène, 0 à 0,05% de silicium, le complément étant constitué de nickel et des impuretés inévitables.

Le superalliage peut également comprendre, en pourcentages massiques, 6,5 à 7,5% d'aluminium, 13 à 15% de cobalt, 4,5 à 5,5% de chrome, 0 à 0,2% de hafnium, 1,5 à 2,5% de molybdène, 4,5 à 5,5% de rhénium, 4,5 à 5,5% de tantale, 1,5 à 2,5% de titane, 0,5 à 1,5% de tungstène, le complément étant constitué de nickel et des impuretés inévitables.

Le superalliage peut également comprendre, en pourcentages massiques, 6,5 à 7,5% d'aluminium, 13 à 15% de cobalt, 4,5 à 5,5% de chrome, 0 à 0,15% de hafnium, 1,5 à 2,5% de molybdène, 4,5 à 5,5% de rhénium, 4,5 à 5,5% de tantale, 1,5 à 2,5% de titane, 0,5 à 1,5% de tungstène, le complément étant constitué de nickel et des impuretés inévitables.

Le superalliage peut également comprendre, en pourcentages massiques, 6,5 à 7,5% d'aluminium, 13 à 15% de cobalt, 4,5 à 5,5% de chrome, 0 à 0,1% de hafnium, 1,5 à 2,5% de molybdène, 4,5 à 5,5% de rhénium, 4,5 à 5,5% de tantale, 1,5 à 2,5% de titane, 0,5 à 1,5% de tungstène, le complément étant constitué de nickel et des impuretés inévitables.

Le superalliage peut également comprendre, en pourcentages massiques, 6,5 à 7,5% d'aluminium, 13 à 15% de cobalt, 4,5 à 5,5% de chrome, 1,5 à 2,5% de molybdène, 4,5 à 5,5% de rhénium, 4,5 à 5,5% de tantale, 1,5 à 2,5% de titane, 0,5 à 1,5% de tungstène, 0 à 0,1% de silicium, le complément étant constitué de nickel et des impuretés inévitables.

Le superalliage peut également comprendre, en pourcentages massiques, 6,5 à 7,5% d'aluminium, 13 à 15% de cobalt, 4,5 à 5,5% de chrome, 0 à 0,1% de hafnium, 1,5 à 2,5% de molybdène, 4,5 à 5,5% de rhénium, 4,5 à 5,5% de tantale, 1,5 à 2,5% de titane, 0,5 à 1,5% de tungstène, 0 à 0,1% de silicium, le complément étant constitué de nickel et des impuretés inévitables.

Le superalliage peut également comprendre, en pourcentages massiques, 6,5 à 7,5% d'aluminium, 13 à 15% de cobalt, 4,5 à 5,5% de chrome, 1,5 à 2,5% de molybdène, 4,5 à 5,5% de rhénium, 4,5 à 5,5% de tantale, 1,5 à 2,5% de titane, 0,5 à 1,5% de tungstène, le complément étant constitué de nickel et des impuretés inévitables.

Le superalliage peut également comprendre, en pourcentages massiques, 6,5 à 7,5% d'aluminium, 13 à 15% de cobalt, 4,5 à 5,5% de chrome, 0 à 0,2% de hafnium, 0,5 à 1,5% de molybdène, 4,5 à 5,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 13 à 15% de cobalt, 4,5 à 5,5% de chrome, 0,5 à 1,5% de molybdène, 4,5 à 5,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 12 à 14% de cobalt, 5,5 à 6,5% de chrome, 0 à 0,2% de hafnium, 1,5 à 2,5% de molybdène, 4,5 à 5,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 12 à 14% de cobalt, 5,5 à 6,5% de chrome, 1,5 à 2,5% de molybdène, 4,5 à 5,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 13 à 15% de cobalt, 5,5 à 6,5% de chrome, 0 à 0,2% de hafnium, 1,5 à 2,5% de molybdène, 4,5 à 5,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 13 à 15% de cobalt, 5,5 à 6,5% de chrome, 1,5 à 2,5% de molybdène, 4,5 à 5,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 12 à 14% de cobalt, 6,5 à 7,5% de chrome, 0 à 0,2% de hafnium, 0,5 à 1,5% de molybdène, 4,5 à 5,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 12 à 14% de cobalt, 6,5 à 7,5% de chrome, 0,5 à 1,5% de molybdène, 4,5 à 5,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 13 à 15% de cobalt, 6,5 à 7,5% de chrome, 0 à 0,2% de hafnium, 1,5 à 2,5% de molybdène, 3,5 à 4,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 13 à 15% de cobalt, 6,5 à 7,5% de chrome, 1,5 à 2,5% de molybdène, 3,5 à 4,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 13 à 15% de cobalt, 5,5 à 6,5% de chrome, 0 à 0,2% de hafnium, 2,5 à 3,5% de molybdène, 3,5 à 4,5% de rhénium, 4,5 à 5,5% de tantale, 1,5 à 2,5% de titane, le complément étant constitué de nickel et des impuretés inévitables.

Le superalliage peut également comprendre, en pourcentages massiques, 6,5 à 7,5% d'aluminium, 13 à 15% de cobalt, 5,5 à 6,5% de chrome, 2,5 à 3,5% de molybdène, 3,5 à 4,5% de rhénium, 4,5 à 5,5% de tantale, 1,5 à 2,5% de titane, le complément étant constitué de nickel et des impuretés inévitables.

Le cobalt, le chrome, le tungstène, le molybdène et le rhénium participent principalement au durcissement de la phase γ, la matrice austénitique de structure CFC.

L'aluminium, le titane et le tantale favorisent la précipitation de la phase γ', la phase durcissante Ni₃ (Al, Ti, Ta) de structure cubique ordonnée L1₂.

Par ailleurs, le rhénium permet de ralentir les processus diffusifs, de limiter la coalescence de la phase γ', améliorant ainsi la résistance au fluage à haute température. Toutefois, la teneur en rhénium ne doit pas être trop importante afin de ne pas impacter négativement les propriétés mécaniques de la pièce en superalliage.

Les éléments réfractaires que sont le molybdène, le tungstène, le rhénium et le tantale permettent également de ralentir les mécanismes contrôlés par la diffusion, améliorant ainsi la résistance au fluage de la pièce en superalliage.

En outre, le chrome et l'aluminium permettent d'améliorer la résistance à l'oxydation et à la corrosion à haute température, notamment aux environs des 900°C pour la corrosion, et aux environs des 1100°C pour l'oxydaton.

L'addition de silicium et de hafnium permettent également d'optimiser la tenue à l'oxydation à chaud du superalliage en augmentant l'adhérence de la couche d'alumine Al₂O₃ qui se forme à la surface du superalliage à haute température en milieu oxydant.

Par ailleurs, le chrome et le cobalt permettent de diminuer la température de solvus γ' du superalliage.

Le cobalt est un élément chimiquement proche du nickel qui se substitue en partie au nickel pour former une solution solide dans la phase γ, permettant ainsi de renforcer la matrice γ, de réduire la sensibilité à la précipitation de phases topologiquement compactes, notamment les phases µ, P, R, et σ, et les phases de Laves, et de réduire la sensibilité à la formation de zone de réaction secondaire (ZRS).

Une telle composition de superalliage permet d'améliorer les propriétés de tenue mécanique à haute température (650°C-1200°C) des pièces fabriquées à partir dudit superalliage.

Notamment, une telle composition de superalliage permet d'obtenir une contrainte de rupture minimum de 250MPa à 950°C pendant 1100h, ainsi qu'une contrainte de rupture minimum de 150MPa à 1050°C pendant 550h, etainsi qu'une contrainte de rupture minimum de 55MPa à 1200°C pendant 510h.

De telles propriétés mécaniques sont notamment dues à une microstructure comprenant une phase γ et une phase γ', et une teneur en phases topologiquement compactes maximale de 6%, en pourcentage molaire. Les phases topologiquement compactes comprennent les phases µ, P, R, et σ, ainsi que les phases de Laves. La microstructure peut également comprendre les carbures suivant : MC, M₆C, M₇C₃, et M₂₃C₆.

Par ailleurs, ces propriétés mécaniques de résistance au fluage en température sont obtenues grâce à une meilleure stabilité de la microstructure entre 650°C et 1200°C.

Une telle composition de superalliage permet également d'améliorer la résistance à l'oxydation et à la corrosion des pièces fabriquées à partir dudit superalliage. La résistance à la corrosion et à l'oxydation est obtenue en assurant un minimum de 9,5%, en pourcentage atomique, d'aluminium dans la phase γ à 1200°C, et un minimum de 7,5%, en pourcentage atomique, de chrome dans la phase γ à 1200°C, assurant ainsi la formation d'une couche protectrice d'alumine à la surface du matériau.

De plus, une telle composition de superalliage permet de simplifier le procédé de fabrication de la pièce. Une telle simplification est assurée en obtenant une différence d'au moins 10°C entre la température de solvus des précipités γ' et la température de solidus du superalliage, facilitant ainsi la mise en oeuvre d'une étape de remise en solution des précipités γ' lors de la fabrication de la pièce.

En outre, une telle composition de superalliage permet d'améliorer la fabrication en réduisant le risque de formation de défauts lors de la fabrication de la pièce, et notamment la formation de grains parasites de type « Freckles » lors de la solidification dirigée.

En effet, la composition de superalliage permet de réduire la sensibilité de la pièce à la formation de grains parasites « Freckles ». La sensibilité de la pièce à la formation de grains parasites « Freckles » est évaluée à l'aide du critère de Konter, noté NFP, qui est donné par l'équation (1) suivante:
[Math. 1] $NFP = \frac{\left[%Ta+1,5%Hf+0,5%Mo-0,5%Ti\right]}{\left[%W+1,2%Re\right]}$

Où %Ta correspond à la teneur de tantale dans le superalliage, en pourcentage massique ; où %Hf correspond à la teneur de hafnium dans le superalliage, en pourcentage massique ; où %Mo correspond à la teneur de molybdène dans le superalliage, en pourcentage massique ; où %Ti correspond à la teneur de titane dans le superalliage, en pourcentage massique ; où %W correspond à la teneur de tungstène dans le superalliage, en pourcentage massique ; et où %Re correspond à la teneur de rhénium dans le superalliage, en pourcentage massique.

La composition de superalliage permet d'obtenir un paramètre NFP supérieur ou égal à 0,7, valeur à partir de laquelle la formation de grains parasites « Freckles » est fortement réduite.

Par ailleurs, une telle composition de superalliage permet d'obtenir une masse volumique réduite, notamment une masse volumique inférieure à 8,4 g/cm³.

Le tableau 1 ci-dessous donne la composition, en pourcentages massiques, de sept exemples de superalliages selon l'invention, les exemples 1 à 11, ainsi que des superalliages commerciaux ou de référence, les exemples 12 à 16. L'exemple 12 correspond au superalliage René^{®}N5, l'exemple 13 correspond au superalliage CMSX-4^{®}, l'exemple 14 correspond au superalliage CMSX-4 Plus^{®} Mod C, l'exemple 15 correspond au superalliage René^{®}N6, et l'exemple 16 correspond au superalliage CMSX-10 K^{®}.

### [Table 1]

**Tableau 1**

| **Alliages** | **Ni** | **Al** | **Ta** | **Ti** | **Ce** | **Cr** | **Mo** | **W** | **Re** | **Hf** | **Autres** |
|---|---|---|---|---|---|---|---|---|---|---|---|
| Ex 1 | Balance | 7 | 5 | 2 | 14 | 5 | 2 | 1 | 5 | 0 | |
| Ex 2 | Balance | 7 | 5 | 2 | 14 | 5 | 1 | 0 | 5 | 0 | |
| Ex 3 | Balance | 7 | 5 | 2 | 13 | 6 | 2 | 0 | 5 | 0 | |
| Ex 4 | Balance | 7 | 5 | 2 | 14 | 6 | 2 | 0 | 5 | 0 | |
| Ex 5 | Balance | 7 | 5 | 2 | 13 | 7 | 1 | 0 | 5 | 0 | |
| Ex 6 | Balance | 7 | 5 | 2 | 14 | 5 | 2 | 0 | 4 | 0 | |
| Ex 7 | Balance | 7 | 5 | 2 | 14 | 6 | 3 | 0 | 4 | 0 | |
| Ex 8 | Balance | 7 | 5 | 2 | 14 | 5 | 2 | 1 | 5 | 0,1 | |
| Ex 9 | Balance | 7 | 5 | 2 | 14 | 5 | 2 | 1 | 5 | 0,15 | |
| Ex 10 | Balance | 7 | 5 | 2 | 14 | 5 | 2 | 1 | 5 | 0 | Si 0,1 |
| Ex 11 | Balance | 7 | 5 | 2 | 14 | 5 | 2 | 1 | 5 | 0,1 | Si 0,1 |
| Ex 12 | Balance | 6,2 | 6 | 5 | 8 | 7 | 2 | 5 | 3 | 0,15 | 0,05 C + 0,004 B + 0,01 Y |
| Ex 1 3 | Balance | 5,6 | 6,5 | 1 | 9 | 6,5 | 0,6 | 6 | 3 | 0,1 | |
| Ex 14 | Balance | 5,7 | 8 | 0,85 | 10 | 3,5 | 0,6 | 6 | 4,8 | 0,1 | |
| Ex 15 | Balance | 6 | 7,5 | 0 | 12,2 | 4,4 | 1,1 | 5,7 | 5,3 | 0,15 | 0,05 C + 0,004 B + 0,01 Y |
| Ex 16 | Balance | 5,7 | 8 | 0,2 | 3 | 2 | 0,4 | 5 | 6 | 0,03 | 0,1 Nb + 0,01 Si |

Le tableau 2 donne des caractéristiques estimées des superalliages cités dans le tableau 1. Les caractéristiques données dans le tableau 2 sont la densité (la masse volumique), le critère de Konter (NFP), ainsi que la contrainte de rupture par fluage à 950°C en 1100h, la contrainte de rupture par fluage à 1050°C en 550h, et la contrainte de rupture par fluage à 1200°C en 510h, les contraintes de rupture par fluage sont nommés CRF dans le tableau 2.

### [Table 2]

**Tableau 2**

| Alliages | Densité | NFP | CRF 950°C/1100 h (MPa) | CRF 1050°C/550 h (MPa) | CRF 1200°C/510 h (MPa) |
|---|---|---|---|---|---|
| Ex 1 | 8,39 | 0,71 | 274 | 180 | 89 |
| Ex 2 | 8,35 | 0,75 | 285 | 182 | 96 |
| Ex 3 | 8,33 | 0,83 | 264 | 172 | 95 |
| Ex 4 | 8,33 | 0,83 | 279 | 180 | 98 |
| Ex 5 | 8,32 | 0,75 | 257 | 169 | 96 |
| Ex 6 | 8,29 | 1,04 | 267 | 170 | 93 |
| Ex 7 | 8,28 | 1,15 | 265 | 170 | 93 |
| Ex 8 | 8,40 | 0,74 | 270 | 177 | 87 |
| Ex 9 | 8,41 | 0,75 | 268 | 175 | 86 |
| Ex 10 | 8,40 | 0,71 | 274 | 180 | 89 |
| Ex 11 | 8,41 | 0,74 | 270 | 177 | 87 |
| Ex 12 | 8,58 | 0,85 | 222 | 136 | 73 |
| Ex 13 | 8,67 | 0,67 | 237 | 142 | 67 |
| Ex 14 | 8,90 | 0,68 | 265 | 150 | 56 |
| Ex 15 | 8,87 | 0,69 | 278 | 158 | 66 |
| Ex 16 | 8,98 | 0,67 | 285 | 160 | 58 |

Le tableau 3 donne des caractéristiques estimées des superalliages cités dans le tableau 1. Les caractéristiques données dans le tableau 3 sont les différentes températures de transformation (le solvus, le solidus et le liquidus), la fraction molaire de la phase γ' à 900°C, à 1050°C et à 1200°C, la fraction molaier des phases topologiquement compactes (PTC) à 900°C et à 1050°C.

### [Table 3]

**Tableau 3**

| | Températures de transformation (°C) | | | Fraction molaire de phase γ' (%mol) | | | Fraction molaire de PTC (%mol) | |
|---|---|---|---|---|---|---|---|---|
| Alliages | Solvus | Solidus | Liquidus | 900°C | 1050°C | 1200°C | 900°C | 1050°C |
| Ex 1 | 1281 | 1288 | 1376 | 81 | 70 | 40 | 3,9 | 0,4 |
| Ex 2 | 1280 | 1303 | 1387 | 78 | 67 | 38 | 3,7 | 0 |
| Ex 3 | 1280 | 1287 | 1373 | 80 | 68 | 39 | 4,8 | 0,1 |
| Ex 4 | 1274 | 1286 | 1374 | 80 | 67 | 37 | 4,7 | 0 |
| Ex 5 | 1275 | 1288 | 1374 | 77 | 65 | 35 | 4,3 | 0 |
| Ex 6 | 1271 | 1291 | 1374 | 79 | 67 | 35 | 3,0 | 0 |
| Ex 7 | 1271 | 1283 | 1367 | 82 | 68 | 36 | 5,3 | 0,2 |
| Ex 8 | 1283 | 1280 | 1375 | 82 | 71 | 42 | 4,0 | 0,1 |
| Ex 9 | 1282 | 1277 | 1375 | 82 | 71 | 42 | 4,0 | 0,2 |
| Ex 10 | 1281 | 1285 | 1374 | 81 | 70 | 41 | 4,4 | 0,6 |
| Ex 11 | 1281 | 1277 | 1373 | 82 | 71 | 41 | 4,5 | 0,7 |
| Ex 12 | 1305 | 1335 | 1392 | 47 | 47 | 29 | 0 | 0 |
| Ex 13 | 1269 | 1311 | 1385 | 45 | 45 | 23 | 0 | 0 |
| Ex 14 | 1307 | 1320 | 1398 | 53 | 52 | 34 | 0,4 | 0,5 |
| Ex 15 | 1284 | 1336 | 1400 | 44 | 44 | 24 | 0,03 | 0,03 |
| Ex 16 | 1371 | 1382 | 1400 | 58 | 58 | 46 | 0,01 | 0,13 |

Comme cela est illustré dans le tableau 3, pour les superalliages des exemples 1 à 11, les fractions molaires de phase γ' sont élevées à 1200°C (comprises entre 35% et 40% en pourcentage molaire), traduisant ainsi une grande stabilité des précipités durcissants, améliorant ainsi les caractéristiques mécaniques à haute température. De plus, la fraction molaire de phases topologiquement compactes pour les superalliages des exemples 1 à 11 est faible à 900°C (≈5%) et négligeable à 1050°C (<0,5%), traduisant également une grande stabilité de la microstructure, ce qui améliore les caractéristiques mécaniques à haute température.

Le tableau 4 donne des caractéristiques estimées des superalliages cités dans le tableau 1. Les caractéristiques données dans le tableau 4 sont l'activité du chrome dans la phase γ à 900°C, et l'activité de l'aluminium dans la phase γ à 1100°C. Les activités du chrome et de l'aluminium dans la matrice γ sont une indication de la résistance à la corrosion et à l'oxydation, plus l'activité du chrome et l'activité de l'aluminium dans la matrice sont élevées, plus la résistance à la corrosion et à l'oxydation est élevée.

### [Table 4]

**Tableau 4**

| | Activité du Cr dans phase γ | Activité de l'Al dans phase γ |
|---|---|---|
| Alliages | 900°C | 1100°C |
| Ex 1 | 2,6E-3 | 1,94E-07 |
| Ex 2 | 2,4 E-3 | 1,60E-07 |
| Ex 3 | 3,0 E-3 | 1,96E-07 |
| Ex 4 | 2,9 E-3 | 2,06E-07 |
| Ex 5 | 3,4 E-3 | 2,10E-07 |
| Ex 6 | 3,0 E-3 | 1,89E-07 |
| Ex 7 | 3,1 E-3 | 2,07E-07 |
| Ex 8 | 2,6E-3 | 1,95E-07 |
| Ex 9 | 2,6E-3 | 1,96E-07 |
| Ex 10 | 2,6E-3 | 2,05-07 |
| Ex 11 | 2,6E-3 | 2,07-07 |
| Ex 12 | 3,10E-3 | 1,29E-87 |
| Ex 13 | 3,02E-3 | 1,27E-07 |
| Ex 14 | 1,50E-3 | 1.02E-07 |
| Ex 15 | 1,79E-3 | 1,47E-07 |
| Ex 16 | 5,21E-4 | 4,23E-08 |

Comme cela est illustré dans les tableaux 2, 3 et 4, les superalliages selon l'invention possèdent des propriétés mécaniques supérieures à haute température aux alliages de l'état de la technique, tout en présentant une masse volumique plus faible et une résistance à la corrosion et à l'oxydation supérieure.

Les propriétés données dans les tableaux 3 et 4 sont estimées à l'aide de la méthode CALPHAD (CALculation of PHAse Diagrams).

La pièce en superalliage à base de nickel peut être réalisée par fonderie.

La fabrication par fonderie de la pièce est réalisée par fusion du superalliage, le superalliage liquide étant versé dans un moule afin d'être refroidi et solidifié. La fabrication par fonderie de la pièce peut par exemple être réalisée avec la technique de la cire perdue, notamment pour fabriquer une aube.

Par ailleurs, afin de réaliser une pièce monocristalline, notamment une aube, le procédé peut comprendre une étape de solidification dirigée. La solidification dirigée est réalisée en contrôlant le gradient thermique et la vitesse de solidification du superalliage, et en introduisant un germe monocristallin ou en utilisant un sélecteur de grain, afin d'éviter l'apparition de germes nouveaux en avant du front de solidification.

La solidification dirigée peut notamment permettre la fabrication d'une aube monocristalline dont la structure cristalline est orientée selon une direction cristallographique <001> qui est parallèle à la direction longitudinale de l'aube, c'est-à-dire selon la direction radiale de la turbomachine, une telle orientation offrant de meilleures propriétés mécaniques.

## Revendications

1. Superalliage à base nickel comprenant, en pourcentages massiques, 6 à 8% d'aluminium, 12 à 15% de cobalt, 4 à 8% de chrome, 0 à 0,2% de hafnium, 0,5 à 4% de molybdène, 3,5 à 6% de rhénium, 4 à 6% de tantale, 1 à 3% de titane, 0 à 2% de tungstène, 0 à 0,1% de silicium, le complément étant constitué de nickel et des impuretés inévitables.

2. Superalliage selon la revendication 1, dans lequel ledit superalliage comprend, en pourcentages massiques, 6 à 8% d'aluminium, 12 à 15% de cobalt, 4 à 8% de chrome, 0 à 0,2% de hafnium, 0,5 à 4% de molybdène, 3,5 à 6% de rhénium, 4 à 6% de tantale, 1 à 3% de titane, 0 à 2% de tungstène, 0 à 0,05% de silicium, le complément étant constitué de nickel et des impuretés inévitables.

3. Superalliage selon la revendication 1, dans lequel ledit superalliage comprend, en pourcentages massiques, 6 à 8% d'aluminium, 12 à 15% de cobalt, 4 à 8% de chrome, 0 à 0,15% de hafnium, 0,5 à 4% de molybdène, 3,5 à 6% de rhénium, 4 à 6% de tantale, 1 à 3% de titane, 0 à 2% de tungstène, 0 à 0,1% de silicium, le complément étant constitué de nickel et des impuretés inévitables.

4. Superalliage selon la revendication 1, dans lequel ledit superalliage comprend, en pourcentages massiques , 6,5 à 7,5% d'aluminium, 12 à 15% de cobalt, 4,5 à 7,5% de chrome, 0 à 0,2% de hafnium, 0,5 à 3,5% de molybdène, 3,5 à 5,5% de rhénium, 4,5 à 5,5% de tantale, 1,5 à 2,5% de titane, 0 à 1,5% de tungstène, 0 à 0,1% de silicium, le complément étant constitué de nickel et des impuretés inévitables.

5. Superalliage selon la revendication 4, dans lequel ledit superalliage comprend, en pourcentages massiques, 6,5 à 7,5% d'aluminium, 13 à 15% de cobalt, 4,5 à 5,5% de chrome, 0 à 0,2% de hafnium, 1,5 à 2,5% de molybdène, 4,5 à 5,5% de rhénium, 4,5 à 5,5% de tantale, 1,5 à 2,5% de titane, 0,5 à 1,5% de tungstène, le complément étant constitué de nickel et des impuretés inévitables.

6. Superalliage selon la revendication 4, dans lequel ledit superalliage comprend, en pourcentages massiques, 6,5 à 7,5% d'aluminium, 13 à 15% de cobalt, 4,5 à 5,5% de chrome, 0 à 0,2% de hafnium, 0,5 à 1,5% de molybdène, 4,5 à 5,5% de rhénium, 4,5 à 5,5% de tantale, 1,5 à 2,5% de titane, le complément étant constitué de nickel et des impuretés inévitables.

7. Superalliage selon la revendication 4, dans lequel ledit superalliage comprend, en pourcentages massiques, 6,5 à 7,5% d'aluminium, 12 à 14% de cobalt, 5,5 à 6,5% de chrome, 0 à 0,2% de hafnium, 1,5 à 2,5% de molybdène, 4,5 à 5,5% de rhénium, 4,5 à 5,5% de tantale, 1,5 à 2,5% de titane, le complément étant constitué de nickel et des impuretés inévitables.

8. Superalliage selon la revendication 4, dans lequel ledit superalliage comprend, en pourcentages massiques, 6,5 à 7,5% d'aluminium, 13 à 15% de cobalt, 5,5 à 6,5% de chrome, 0 à 0,2% de hafnium, 1,5 à 2,5% de molybdène, 4,5 à 5,5% de rhénium, 4,5 à 5,5% de tantale, 1,5 à 2,5% de titane, le complément étant constitué de nickel et des impuretés inévitables.

9. Superalliage selon la revendication 4, dans lequel ledit superalliage comprend, en pourcentages massiques, 6,5 à 7,5% d'aluminium, 12 à 14% de cobalt, 6,5 à 7,5% de chrome, 0 à 0,2% de hafnium, 0,5 à 1,5% de molybdène, 4,5 à 5,5% de rhénium, 4,5 à 5,5% de tantale, 1,5 à 2,5% de titane, le complément étant constitué de nickel et des impuretés inévitables.

10. Superalliage selon la revendication 4, dans lequel ledit superalliage comprend, en pourcentages massiques, 6,5 à 7,5% d'aluminium, 13 à 15% de cobalt, 6,5 à 7,5% de chrome, 0 à 0,2% de hafnium, 1,5 à 2,5% de molybdène, 3,5 à 4,5% de rhénium, 4,5 à 5,5% de tantale, 1,5 à 2,5% de titane, le complément étant constitué de nickel et des impuretés inévitables.

11. Superalliage selon la revendication 4, dans lequel ledit superalliage comprend, en pourcentages massiques, 6,5 à 7,5% d'aluminium, 13 à 15% de cobalt, 5,5 à 6,5% de chrome, 0 à 0,2% de hafnium, 2,5 à 3,5% de molybdène, 3,5 à 4,5% de rhénium, 4,5 à 5,5% de tantale, 1,5 à 2,5% de titane, le complément étant constitué de nickel et des impuretés inévitables.

12. Pièce de turbomachine en superalliage à base de nickel selon l'une quelconque des revendications 1 à 11.

13. Pièce selon la revendication 12, dans laquelle ladite pièce est monocristalline.

14. Procédé de fabrication d'une pièce de turbomachine en superalliage à base de nickel selon l'une quelconque des revendications 1 à 11 par fonderie.

## Patentansprüche

1. Nickelbasierte Superlegierung, die in Ma% 6 bis 8% Aluminium, 12 bis 15% Kobalt, 4 bis 8% Chrom, 0 bis 0,2% Hafnium, 0,5 bis 4% Molybdän, 3,5 bis 6% Rhenium, 4 bis 6% Tantal, 1 bis 3% Titan, 0 bis 2% Wolfram, 0 bis 0,1% Silicium umfasst, wobei das Komplement aus Nickel und unvermeidbaren Verunreinigungen besteht.

2. Superlegierung nach Anspruch 1, wobei die Superlegierung in Ma% 6 bis 8% Aluminium, 12 bis 15% Kobalt, 4 bis 8% Chrom, 0 bis 0,2% Hafnium, 0,5 bis 4% Molybdän, 3,5 bis 6% Rhenium, 4 bis 6% Tantal, 1 bis 3% Titan, 0 bis 2% Wolfram, 0 bis 0,05% Silicium umfasst, wobei das Komplement aus Nickel und unvermeidbaren Verunreinigungen besteht.

3. Superlegierung nach Anspruch 1, wobei die Superlegierung in Ma% 6 bis 8% Aluminium, 12 bis 15% Kobalt, 4 bis 8% Chrom, 0 bis 0,15% Hafnium, 0,5 bis 4% Molybdän, 3,5 bis 6% Rhenium, 4 bis 6% Tantal, 1 bis 3% Titan, 0 bis 2% Wolfram, 0 bis 0,1% Silicium umfasst, wobei das Komplement aus Nickel und unvermeidbaren Verunreinigungen besteht.

4. Superlegierung nach Anspruch 1, wobei die Superlegierung in Ma% 6,5 bis 7,5% Aluminium, 12 bis 15% Kobalt, 4,5 bis 7,5% Chrom, 0 bis 0,2% Hafnium, 0,5 bis 3,5% Molybdän, 3,5 bis 5,5% Rhenium, 4,5 bis 5,5% Tantal, 1,5 bis 2,5% Titan, 0 bis 1,5% Wolfram, 0 bis 0,1% Silicium umfasst, wobei das Komplement aus Nickel und unvermeidbaren Verunreinigungen besteht.

5. Superlegierung nach Anspruch 4, wobei die Superlegierung in Ma% 6,5 bis 7,5% Aluminium, 13 bis 15% Kobalt, 4,5 bis 5,5% Chrom, 0 bis 0,2% Hafnium, 1,5 bis 2,5% Molybdän, 4,5 bis 5,5% Rhenium, 4,5 bis 5,5% Tantal, 1,5 bis 2,5% Titan, 0,5 bis 1, 5% Wolfram umfasst, wobei das Komplement aus Nickel und unvermeidbaren Verunreinigungen besteht.

6. Superlegierung nach Anspruch 4, wobei die Superlegierung in Ma% 6,5 bis 7,5% Aluminium, 13 bis 15% Kobalt, 4,5 bis 5,5% Chrom, 0 bis 0,2% Hafnium, 0,5 bis 1,5% Molybdän, 4,5 bis 5,5% Rhenium, 4,5 bis 5,5% Tantal, 1,5 bis 2,5% Titan umfasst, wobei das Komplement aus Nickel und unvermeidbaren Verunreinigungen besteht.

7. Superlegierung nach Anspruch 4, wobei die Superlegierung in Ma% 6,5 bis 7,5% Aluminium, 12 bis 14% Kobalt, 5,5 bis 6,5% Chrom, 0 bis 0,2% Hafnium, 1,5 bis 2,5% Molybdän, 4,5 bis 5,5% Rhenium, 4,5 bis 5,5% Tantal, 1,5 bis 2,5% Titan umfasst, wobei das Komplement aus Nickel und unvermeidbaren Verunreinigungen besteht.

8. Superlegierung nach Anspruch 4, wobei die Superlegierung in Ma% 6,5 bis 7,5% Aluminium, 13 bis 15% Kobalt, 5,5 bis 6,5% Chrom, 0 bis 0,2% Hafnium, 1,5 bis 2,5% Molybdän, 4,5 bis 5,5% Rhenium, 4,5 bis 5,5% Tantal, 1,5 bis 2,5% Titan umfasst, wobei das Komplement aus Nickel und unvermeidbaren Verunreinigungen besteht.

9. Superlegierung nach Anspruch 4, wobei die Superlegierung in Ma% 6,5 bis 7,5% Aluminium, 12 bis 14% Kobalt, 6,5 bis 7,5% Chrom, 0 bis 0,2% Hafnium, 0,5 bis 1,5% Molybdän, 4,5 bis 5,5% Rhenium, 4,5 bis 5,5% Tantal, 1,5 bis 2,5% Titan umfasst, wobei das Komplement aus Nickel und unvermeidbaren Verunreinigungen besteht.

10. Superlegierung nach Anspruch 4, wobei die Superlegierung in Ma% 6,5 bis 7,5% Aluminium, 13 bis 15% Kobalt, 6,5 bis 7,5% Chrom, 0 bis 0,2% Hafnium, 1,5 bis 2,5% Molybdän, 3,5 bis 4,5% Rhenium, 4,5 bis 5,5% Tantal, 1,5 bis 2,5% Titan umfasst, wobei das Komplement aus Nickel und unvermeidbaren Verunreinigungen besteht.

11. Superlegierung nach Anspruch 4, wobei die Superlegierung in Ma% 6,5 bis 7,5% Aluminium, 13 bis 15% Kobalt, 5,5 bis 6,5% Chrom, 0 bis 0,2% Hafnium, 2,5 bis 3,5% Molybdän, 3,5 bis 4,5% Rhenium, 4,5 bis 5,5% Tantal, 1,5 bis 2,5% Titan umfasst, wobei das Komplement aus Nickel und unvermeidbaren Verunreinigungen besteht.

12. Turbomaschinenteil aus nickelbasierter Superlegierung nach einem der Ansprüche 1 bis 11.

13. Teil nach Anspruch 12, wobei das Teil monokristallin ist.

14. Verfahren zur Herstellung eines Turbomaschinenteils aus nickelbasierter Superlegierung nach einem der Ansprüche 1 bis 11 durch Gießen.

## Claims

1. A nickel-based superalloy comprising, in weight percent, 6 to 8% aluminum, 12 to 15% cobalt, 4 to 8% chromium, 0 to 0.2% hafnium, 0.5 to 4% molybdenum, 3.5 to 6% rhenium, 4 to 6% tantalum, 1 to 3% titanium, 0 to 2% tungsten, 0 to 0.1% silicon, the balance consisting of nickel and unavoidable impurities.

2. The superalloy as claimed in claim 1, wherein said superalloy comprises, in weight percent, 6 to 8% aluminum, 12 to 15% cobalt, 4 to 8% chromium, 0 to 0.2% hafnium, 0.5 to 4% molybdenum, 3.5 to 6% rhenium, 4 to 6% tantalum, 1 to 3% titanium, 0 to 2% tungsten, 0 to 0.05% silicon, the balance consisting of nickel and unavoidable impurities.

3. The superalloy as claimed in claim 1, wherein said superalloy comprises, in weight percent, 6 to 8% aluminum, 12 to 15% cobalt, 4 to 8% chromium, 0 to 0.15% hafnium, 0.5 to 4% molybdenum, 3.5 to 6% rhenium, 4 to 6% tantalum, 1 to 3% titanium, 0 to 2% tungsten, 0 to 0.1% silicon, the balance consisting of nickel and unavoidable impurities.

4. The superalloy as claimed in claim 1, wherein said superalloy comprises, in weight percent, 6.5 to 7.5% aluminum, 12 to 15% cobalt, 4.5 to 7.5% chromium, 0 to 0.2% hafnium, 0.5 to 3.5% molybdenum, 3.5 to 5.5% rhenium, 4.5 to 5.5% tantalum, 1.5 to 2.5% titanium, 0 to 1.5% tungsten, 0 to 0.1% silicon, the balance consisting of nickel and unavoidable impurities.

5. The superalloy as claimed in claim 4, wherein said superalloy comprises, in weight percent, 6.5 to 7.5% aluminum, 13 to 15% cobalt, 4.5 to 5.5% chromium, 0 to 0.2% hafnium 1.5 to 2.5% molybdenum, 4.5 to 5.5% rhenium, 4.5 to 5.5% tantalum, 1.5 to 2.5% titanium, 0.5 to 1.5% tungsten, the balance consisting of nickel and unavoidable impurities.

6. The superalloy as claimed in claim 4, wherein said superalloy comprises, in weight percent, 6.5 to 7.5% aluminum, 13 to 15% cobalt, 4.5 to 5.5% chromium, 0 to 0.2% hafnium, 0.5 to 1.5% molybdenum, 4.5 to 5.5% rhenium, 4.5 to 5.5% tantalum, 1.5 to 2.5% titanium, the balance consisting of nickel and unavoidable impurities.

7. The superalloy as claimed in claim 4, wherein said superalloy comprises, in weight percent, 6.5 to 7.5% aluminum, 12 to 14% cobalt, 5.5 to 6.5% chromium, 0 to 0.2% hafnium, 1.5 to 2.5% molybdenum, 4.5 to 5.5% rhenium, 4.5 to 5.5% tantalum, 1.5 to 2.5% titanium, the balance consisting of nickel and unavoidable impurities.

8. The superalloy as claimed in claim 4, wherein said superalloy comprises, in weight percent, 6.5 to 7.5% aluminum, 13 to 15% cobalt, 5.5 to 6.5% chromium, 0 to 0.2% hafnium, 1.5 to 2.5% molybdenum, 4.5 to 5.5% rhenium, 4.5 to 5.5% tantalum, 1.5 to 2.5% titanium, the balance consisting of nickel and unavoidable impurities.

9. The superalloy as claimed in claim 4, wherein said superalloy comprises, in weight percent, 6.5 to 7.5% aluminum, 12 to 14% cobalt, 6.5 to 7.5% chromium, 0 to 0.2% hafnium, 0.5 to 1.5% molybdenum, 4.5 to 5.5% rhenium, 4.5 to 5.5% tantalum, 1.5 to 2.5% titanium, the balance consisting of nickel and unavoidable impurities.

10. The superalloy as claimed in claim 4, wherein said superalloy comprises, in weight percent, 6.5 to 7.5% aluminum, 13 to 15% cobalt, 6.5 to 7.5% chromium, 0 to 0.2% hafnium, 1.5 to 2.5% molybdenum, 3.5 to 4.5% rhenium, 4.5 to 5.5% tantalum, 1.5 to 2.5% titanium, the balance consisting of nickel and unavoidable impurities.

11. The superalloy as claimed in claim 4, wherein said superalloy comprises, in weight percent, 6.5 to 7.5% aluminum, 13 to 15% cobalt, 5.5 to 6.5% chromium, 0 to 0.2% hafnium, 2.5 to 3.5% molybdenum, 3.5 to 4.5% rhenium, 4.5 to 5.5% tantalum, 1.5 to 2.5% titanium, the balance consisting of nickel and unavoidable impurities.

12. A nickel-based superalloy turbomachinery part as claimed in any one of claims 1 to 11.

13. The part as claimed in claim 12, wherein said part is single-crystal.

14. A process for manufacturing a nickel-based superalloy turbomachinery part as claimed in any one of claims 1 to 11 by casting.
